# EUROPÄISCHE PATENTSCHRIFT

(11) **EP 0 711 189 B1**
(45) Veröffentlichungstag und Bekanntmachung des Hinweises auf die Patenterteilung: **12.08.1998**
(21) Anmeldenummer: 95919924.1
(22) Anmeldetag: 01.06.1995
(51) Int. Cl.: A63C 5/056

(54) **KONTINUIERLICHES VERFAHREN ZUR HERSTELLUNG EINES MIT EINEM DEKOR VERSEHENEN SKIBELAGSMATERIALS**
CONTINUOUS PROCESS FOR PRODUCING A DECORATED SKI LINING MATERIAL
PROCEDE DE PRODUCTION EN CONTINU D'UN MATERIAU DECORE DE REVETEMENT POUR SKIS

(30) Priorität: 01.06.1994 AT 1125/94
(43) Veröffentlichungstag der Anmeldung: 15.05.1996
(73) Patentinhaber: ISOSPORT VERBUNDBAUTEILE Ges.m.b.H., A-7000 Eisenstadt (AT)
(72) Erfinder: SCHAMESBERGER, Robert, A-7000 Eisenstadt (AT)
(74) Vertreter: Dungler, Karin
(86) Internationale Anmeldenummer: AT9500113
(87) Internationale Veröffentlichungsnummer: WO9532771

(56) Entgegenhaltungen:
- WO-A-81/03462
- AT-B- 60 243
- DE-A- 3 004 518

## Beschreibung

Die Erfindung betrifft ein kontinuierliches Verfahren zur Herstellung eines mit einem Dekor versehenen bandförmigen Skibelagsmaterials aus ultrahochmolekularem Polyethylen, wobei das Skibelagsmaterial durch Schneckenextrusion, Kolbenstrangpressen oder Sintern mit anschließendem Schälvorgang in einem Dickenbereich von 0,5 bis 1,5 mm hergestellt und anschließend mit Thermodiffusionsfarbstoffen bedruckt wird.

### Stand der Technik

Es ist bekannt, Skibauteile u.a. auch Skibelagsmaterialien aus Polyethylen nach dem Siebdruckverfahren mit einem Dekor zu versehen. Dabei wird die Siebdruckfarbe durch ein schabloniertes Gewebe, welches farbdurchlässige sowie farbundurchlässige Stellen je nach gewünschtem Dekor aufweist, auf das bandförmige Skibelagsmaterial aufgedrückt. Anschließend werden die überschüssigen Farbstoffanteile mit einer Rakel abgezogen.

An einem nach dem Siebdruckverfahren mit einem Dekor versehenen Skibelag wird nun die Anforderung gestellt, daß die Siebdruckfarben auch auf der Rückseite des Belagsmaterials, welches der Schneeoberfläche und damit auch dem Betrachter zugewandt ist, gut sichtbar erscheinen, da an der bedruckten Seite die weitere Verklebung mit den übrigen Skibauteilen erfolgt. Es hat sich jedoch gezeigt, daß die Farbintensität des Dekors negativ durch das milchig-weiße Aussehen des Polyethylens beeinflußt wird, sodaß das Dekor für den Betrachter schlecht sichtbar ist.

Aus der AT-PS 362 691 ist es bekannt, eine Skioberflächenschicht aus Kunststoff nach dem Transferdruckverfahren mit einem Dekor zu versehen. Dabei werden die Thermodiffusionsfarbstoffe auf einem Zwischenträger wie Papier aufgebracht und mit dem Kunststoff heiß verpreßt, wobei diese in die Gasphase oder Schmelze übergehen und in den Kunststoff eindringen. Dieses Verfahren wäre auch zur Dekorierung von Skibelägen denkbar.

Ferner ist aus der DE-OS 30 04 518 ein Verfahren zum Bedrucken von thermoplastischen Kunststoffen wie Skibelägen mit Thermodiffusionsfarbstoffen durch Transferdruck geoffenbart.

Dabei erfolgt die Übertragung der Transferdruckfarben von dem Druckträger auf die thermoplastische Folie durch "In-Anlage-Bringen" der Folie an den Druckträger innerhalb eines Zweistufenprozesses. Die Druckbildübertragung erfolgt gemäß Fig. 1 in einem Kalanderwalzenspalt, durch welchen die zu bedruckende Folie in Form einer Schmelzfahne geführt und mit dem Hilfsdruckträger 3 in Kontakt gebracht wird. Durch den aufgebrachten Druck und die erhöhte Temperatur im Kalanderwalzenspalt erfolgt die Übertragung des Druckmotives solange, bis der Hilfsdruckträger druckbilderschöpft ist.

Diese Verfahren sind jedoch insoferne aufwendig, da an den Zwischenträger, das heißt an die mit den Thermodiffusionsfarbstoffen bedruckten Papiere hohe Anforderungen wie hohe Dimensionsstabilität, gute Bedruckbarkeitseigenschaften sowie Oberflächeneigenschaften, welche das Eindringen der Druckfarbe weitgehend verhindern, sodaß eine hohe Ausbeute an Farbstoff auf den zu bedruckenden Kunststoff gewährleistet ist, gestellt werden. Ferner müssen die Zwischenträger in zusätzlichen Verfahrensschritten auf den zu bedruckenden Kunststoff wie den Skibelag aufgebracht und nach dem Bedrucken wieder abgelöst werden. Nach ihrer Verwendung müssen die Zwischenträger entsorgt werden, da sie in keinem weiteren Verfahrensschritt eingesetzt werden können.

Aus der WO-A1 81/03462 ist ein Verfahren zum Bedrucken von thermoplastischen Kunststoffen wie beispielsweise Skibelagsmaterialien nach dem Thermodiffusionsdruckverfahren mit den Merkmalen des Oberbegriffs des Anspruchs 1 vorbekannt, in welchem keinerlei Druckhilfsträger eingesetzt werden. Dabei wird der thermoplastische Kunststoff durch einen Kalanderwalzenspalt, welcher durch eine Farbträgerwalze und eine Gegenwalze ausgebildet ist, geführt, und in diesem durch Übertragung des Druckmotives von der Farbträgerwalze bedruckt. Anschließend passiert der bedruckte thermoplastische Kunststoff eine Tempereinrichtung, um eine gesteuerte Abnahme der Temperatur gewährleisten zu können. Dieses Verfahren ist nun hinsichtlich der Variation der Farbstoffzusammensetzung limitiert, da bei der Ausbildung von mehrfärbigen Dekoren eine relativ aufwendige Verfahrensführung durch Maßnahme mehrerer Farbwalzen notwendig wird.

Neben den Anforderungen an das Dekor sowie dessen Herstellung auf dem Skibelag muß dieser die notwendigen physikalischen Eigenschaften wie eine hohe Abriebfestigkeit sowie eine gute Wachsaufnahme aufweisen.

Aus der WO-A1-93/05853 ist es bekannt, die Abriebfestigkeit des Skibelagsmaterials durch die Molmasse des Polyethylens zu bestimmen, sodaß zwangsläufig ultrahochmolekulares Polyethylen zum Einsatz kommt.

Ebenso wird gemäß der EP-A1-319435 ultrahochmolekulares Polyethylen eingesetzt, welches vor der Schmelzextrusion zusätzlich in einem Mischer vorbehandelt wird, sodaß das Gleitverhalten des endgefertigten Skibelags verbessert wird.

Da nunmehr die Wachsaufnahme von der Dichte des UHWPE und damit vom kristallinen Anteil im ultrahochmolekularen Polyethylen abhängt, wird dieser durch gezielte Umkristallisation auf die größtmögliche Wachsaufnahme gemäß dem Verfahren der WO-A1-93/05853 eingestellt.

### Darstellung der Erfindung

Aufgabe der Erfindung ist es daher, ein Skibelagsmaterial aus ultrahochmolekularem Polyethylen in einem leicht durchführbaren Verfahren mit einem farbintensiven Dekor zu versehen, wobei das mit dem Dekor versehene Skibelagsmaterial zusätzlich eine hohe Wachsaufnahme sowie Abriebfestigkeit aufweisen soll.

Erfindungsgemäß wir ein kontinuierliches Verfahren der eingangs genannten Art vorgeschlagen, welches dadurch gekennzeichnet ist, daß das mit Thermodiffusionsfarbstoffen bedruckte, bandförmige Skibelagsmaterial kontinuierlich eine Heizzone durchläuft, in der es gleichmäßig auf eine Temperatur von mehr als 140° erhitzt wird, sodaß das Kristallgefüge des ultrahochmolekularen Polyethylens teilweise zerfällt und der Thermodiffusionsfarbstoff ohne Zuhilfenahme eines Zwischenträgers in das geschmolzene Skibelagsmaterial eindringt und daß das mit dem Thermodiffusionsfarbstoff versehene Skibelagsmaterial anschließend eine Kühlzone, in der es gleichmäßig auf eine Temperatur gleich oder niedriger als Raumtemperatur abgekühlt wird, durchläuft, sodaß während des Kühlens das ultrahochmolekulare Polyethylen in einen kristallinen Anteil von 25% bis 60% übergeführt und der Thermodiffusionsfarbstoff an dem ultrahochmolekularen Polyethylen fixiert wird.

Weitere Vorteile der Erfindung bestehen darin, daß das mit Thermodiffusionsfarbstoffen bedruckte, bandförmige Skibelagsmaterial ein nach einem Siebdruckverfahren, Flexodruckverfahren oder Tiefdruckverfahren bedrucktes Skibelagsmaterial ist.

Ferner ist das erfindungsgemäße Verfahren dadurch gekennzeichnet, daß das mit Thermodiffusionsfarbstoffen bedruckte, bandförmige Skibelagsmaterial in der Heizzone mittels Infrarotbestrahlung zwischen 10 und 25 sec, bevorzugt zwischen 13 und 20 sec, beheizt wird und danach in einer Kühlzone, welche zumindest zum Teil durch eine gekühlte Kalibriervorrichtung gebildet wird, auf eine Temperatur von 10 bis 20°C gekühlt wird und die Verweilzeit des mit Thermodiffusionsfarbstoffen bedruckten, bandförmigen Skibelagsmaterials in der Kühlzone 8 bis 30 sec, bevorzugt 10 bis 25 sec, beträgt.

Das gemäß dem erfindungsgemäßen Verfahren mit Thermodiffusionsfarbstoffen bedruckte hergestellte bandförmige Skibelagmaterial wird zur Herstellung von Alpinskiern, Langlaufskiern und Snowboards verwendet.

### Kurze Beschreibung der Zeichnung und einige Beispiele zur Ausführung der Erfindung

Die Erfindung wird anhand einer Figur und von Ausführungsbeispielen näher erläutert.

Die Figur zeigt eine Skizze einer Anlage in Seitenansicht für die Durchführung des erfindungsgemäßen Verfahrens bestehend aus einer Heizzone (1) und der Kühlzone mit den Kalibrierplatten (2,2').

Das erfindungsgemäße Verfahren wird anhand folgender allgemeiner Arbeitsvorschrift erläutert:

Von einer Vorratsrolle 3 wird das mit Thermodiffusionsfarbstoffen versehene Skibelagsmaterial 4, das gegebenenfalls durch an sich bekannte Verfahren wie Schneckenextrusion, Kolbenstrangpressen oder Preßsintern hergestellt und anschließend nach dem Sieb- oder Flexo- oder Tiefdruckverfahren mit den Thermodiffusionsfarben bedruckt wurde, abgezogen, über die Umlenkrolle 5 umgelenkt und mit der Geschwindigkeit v [m/min] der Heizzone (1), die beispielsweise mit IR-Heizelementen ausgestattet sein kann, zugeführt. In der Heizzone mit der Länge l(H) schmilzt das ultrahochmolekulare Polyethylen bei einer Temperatur von über 140°C. Von der Verweilzeit des Skibelagsmaterials, die proportional zur Länge l(H) ist, hängt es nun ab, inwieweit das Kristallgefüge zerfällt. Von der Verweilzeit l(H) hängt es auch ab, inwieweit die Farbpigmente der Thermodiffusionsfarbstoffe sublimieren und/oder schmelzen und in der Folge in das geschmolzene Skibelagsmaterial diffundieren. Dieser Vorgang erfolgt ohne Zuhilfenahme eines Zwischenträgers für die Thermodiffusionsfarbstoffe wie es beispielsweise aus der AT-PS 362 691 vorbekannt ist. Anschließend passiert dieses geschmolzene Skibelagsmaterial die Kühlzone, die aus zwei Kalibrierplatten (2, 2') besteht. Diese haben die Aufgabe, dem geschmolzenen Skibelagsmaterial eine Form zu geben und diese gleichzeitig zu kühlen sowie die Thermodiffusionsfarbstoffe im Skibelagsmaterial zu fixieren. Während des Kühlens kristallisiert das ultrahochmolekulare Polyethylen aus; auch dieser Vorgang hängt von der Verweilzeit des Skibelagsmaterials ab, die proportional zur Länge der Kühlzone l(K) ist. Anschließend passiert das abgekühlte Skibelagsmaterial das Abzugsrollenpaar 6 und wird danach auf die Depotrolle 7 aufgerollt.

Somit kann mit Hilfe des erfindungsgemäßen Verfahrens einerseits der Kristallisationsgrad des ultrahochmolekularen Polyethylens in auf bekannte Art hergestellten Skibelagsmaterialien gesteuert werden, wodurch ein Skibelag mit optimaler Abriebfestigkeit und Wachsaufnahme sowie optimalem Gleitverhalten auf dem Schnee ermöglicht wird, und andererseits durch die Maßgabe der Thermodiffusionsfarbstoffe das Skibelagsmaterial mit einem farbintensiven Dekor versehen werden.

### Gewerbliche Anwendbarkeit

Der nach dem erfindungsgemäßen Verfahren hergestellte Skibelag wird zur Herstellung von Alpinskiern, Langlaufskiern und Snowboards verwendet.

## Patentansprüche

1. Kontinuierliches Verfahren zur Herstellung eines mit einem Dekor versehenen bandförmigen Skibelagsmaterials aus ultrahochmolekularem Polyethylen, wobei das Skibelagsmaterial durch Schneckenextrusion, Kolbenstrangpressen oder Sintern mit anschließendem Schälvorgang in einem Dickenbereich von 0.5 bis 1.5 mm hergestellt und anschließend mit Thermodiffusionsfarbstoffen bedruckt wird, dadurch gekennzeichnet, daß das mit Thermodiffusionsfarbstoffen bedruckte, bandförmige Skibelagsmaterial (4) kontinuierlich eine Heizzone (1) durchläuft, in der es gleichmäßig auf eine Temperatur von mehr als 140° erhitzt wird, sodaß das Kristallgefüge des ultrahochmolekularen Polyethylens teilweise zerfällt und der Thermodiffusionsfarbstoff ohne Zuhilfenahme eines Zwischenträgers in das geschmolzene Skibelagsmaterial eindringt und daß das mit dem Thermodiffusionsfarbstoff versehene Skibelagsmaterial anschließend eine Kühlzone (2, 2'), in der es gleichmäßig auf eine Temperatur gleich oder niedriger als Raumtemperatur abgekühlt wird, durchläuft, sodaß während des Kühlens das ultrahochmolekulare Polyethylen in einem kristallinen Anteil von 25% bis 60% übergeführt und der Thermodiffusionsfarbstoff an dem ultrahochmolekularen Polyethylen fixiert wird.

2. Verfahren nach Anspruch 1, dadurch gekennzeichnet, daß das mit Thermodiffusionsfarbstoffen bedruckte, bandförmige Skibelagsmaterial (4) ein nach dem Siebdruckverfahren bedrucktes Skibelagsmaterial ist.

3. Verfahren nach Anspruch 1, dadurch gekennzeichnet, daß das mit Thermodiffusionsfarbstoffen bedruckte, bandförmige Skibelagsmaterial (4) ein nach dem Flexodruckverfahren bedrucktes Skibelagsmaterial ist.

4. Verfahren nach Anspruch 1, dadurch gekennzeichnet, daß das mit Thermodiffusionsfarbstoffen bedruckte, bandförmige Skibelagsmaterial (4) ein nach dem Tiefdruckverfahren bedrucktes Skibelagsmaterial ist.

5. Verfahren nach einem der Ansprüche 1 - 4, dadurch gekennzeichnet, daß das mit Thermodiffusionsfarbstoffen bedruckte, bandförmige Skibelagsmaterial (4) in der Heizzone (1) mittels Infrarotbestrahlung beheizt wird.

6. Verfahren nach einem der Ansprüche 1 bis 5, dadurch gekennzeichnet, daß das mit Thermodiffusionsfarbstoffen bedruckte, bandförmige Skibelagsmaterial (4) zwischen 10 und 25 sec, bevorzugt zwischen 13 und 20 sec, beheizt wird.

7. Verfahren nach einem der Ansprüche 1 bis 6, dadurch gekennzeichnet, daß das mit Thermodiffusionsfarbstoffen bedruckte, bandförmige Skibelagsmaterial (4) in der Kühlzone (2,2'), welche zumindest zum Teil durch eine gekühlte Kalibriervorrichtung gebildet wird, auf eine Temperatur von 10 bis 20°C gekühlt wird.

8. Verfahren nach einem der Ansprüche 1 bis 7, dadurch gekennzeichnet, daß die Verweilzeit des mit Thermodiffusionsfarbstoffen bedruckten, bandförmigen Skibelagsmaterials (4) in der Kühlzone (2,2') 8 bis 30 sec, bevorzugt 10 bis 25 sec, beträgt.

9. Verwendung eines mit Thermodiffusionsfarbstoffen bedruckten, nach einem der Ansprüche 1 bis 8 hergestellten bandförmigen Skibelagmaterials zur Herstellung von Alpinskiern.

10. Verwendung eines mit Thermodiffusionsfarbstoffen bedruckten, nach einem der Ansprüche 1 bis 8 hergestellten bandförmigen Skibelagsmaterials zur Herstellung von Langlaufskiern.

11. Verwendung eines mit Thermodiffusionsfarbstoffen bedruckten, nach einem der Ansprüche 1 bis 8 hergestellten bandförmigen Skibelagsmaterials zur Herstellung von Snowboards.

## Claims

1. Continuous process for producing a decorated strip of ski-coating material made of ultra-high molecular weight polyethylene wherein the strip of ski-coating material is produced by screw-type extrusion, piston-type extrusion, or sintering followed by peeling of a thickness of 0.5 to 1.5 mm and subsequently printed with thermodiffusion dyes characterized in that the strip of ski-coating material (4) printed with thermodiffusion dyes runs continuously through a heating zone (1) in which it is heated at a constant temperature of more than 140°C so that the crystal structure of the ultra-high molecular weight polyethylene partially breaks up and the thermodiffusion dye can penetrate into the molten ski-coating material without the aid of an intermediate carrier, and that the ski-coating material provided with the thermodiffusion dye further runs through a cooling zone (2, 2'), in which it is cooled down regularly at the same or lower temperature than the ambient so that, during the cooling process, the ultra-high molecular weight polyethylene is transferred in crystalline portion of 25% to 60% and the thermodiffusion dye is fixed to the ultra-high molecular weight polyethylene.

2. Process according to claim 1 characterized in that the strip of ski-coating material (4) printed with thermodiffusion dyes is a ski-coating material printed using the screen printing process.

3. Process according to claim 1 characterized in that the strip of ski-coating material (4) printed with thermodiffusion dyes is a ski-coating material printed using the flexographic printing process.

4. Process according to claim 1 characterized in that the strip of ski-coating material (4) printed with thermodiffusion dyes is a ski-coating material printed using the gravure printing process.

5. Process according to one of the claims 1 to 4 characterized in that the strip of ski-coating material (4) printed with thermodiffusion dyes is heated in the heating zone (1) by means of infrared radiation.

6. Process according to one of the claims 1 to 5 characterized in that the strip of ski-coating material (4) printed with thermodiffusion dyes is heated between 10 and 25 seconds, preferably 13 to 20 seconds.

7. Process according to one of the claims 1 to 6 characterized in that the strip of ski-coating material (4) printed with thermodiffusion dyes is cooled down to a temperature of 10 to 20°C in the cooling zone (2,2') which is formed, at least partially, by cooled calibration means.

8. Process according to one of the claims 1 to 7 characterized in that the dwelling time of the strip of ski-coating material (4) printed with thermodiffusion dyes in the cooling zone is 8 to 30 seconds, preferably 10 to 25 seconds.

9. Use of a strip of ski-coating material printed with thermodiffusion dyes produced according to one of the claims 1 to 8 for the manufacture of downhill skis.

10. Use of a strip of ski-coating material printed with thermodiffusion dyes produced according to one of the claims 1 to 8 for the manufacture of cross country skis.

11. Use of a strip of ski-coating material printed with thermodiffusion dyes produced according to one of the claims 1 to 8 for the manufacture of snowboards.

## Revendications

1. Procédé de fabrication en continu d'un matériau de revêtement pour skis en forme de bande et muni d'un décor, en polyéthylène de masse moléculaire très élevée, dans lequel le matériau de revêtement pour skis est fabriqué par extrusion à vis, ou à piston ou par frittage avec une opération de pelage subséquente sur une zone épaisseur de 0,5 à 1,5 mm, et est ensuite imprimé avec des colorants thermodiffusibles, caractérisé en ce que le matériau de revêtement pour skis (4) en forme de bande et portant une impression avec des colorants thermodiffusibles, traverse en continu une zone de chauffage (1), dans laquelle il est uniformément chauffé à une température supérieure à 140°C, de telle sorte que la microstructure cristalline du polyéthylène à poids moléculaire très élevé soit partiellement décomposée et que le colorant thermodiffusible pénètre sans l'aide d'un support intermédiaire dans le matériau de revêtement pour skis fondu, et que le matériau de revêtement pour skis portant un colorant thermodiffusible traverse ensuite une zone de refroidissement (2, 2'), dans laquelle il est uniformément refroidi à une température égale ou inférieure à la température ambiante, de telle façon que pendant le refroidissement, le polyéthylène de poids moléculaire très élevé soit transformé en une partie cristalline dans une proportion de 25 à 60 % et que le colorant thermodiffusible soit fixé sur le polyéthylène à poids moléculaire très élevé.

2. Procédé selon la revendication 1, caractérisé en ce que le matériau de revêtement pour skis (4) en forme de bande et portant une impression à l'aide de colorant thermodiffusibles, est un matériau de revêtement pour skis portant une impression obtenue par un procédé d'impression sérigraphique.

3. Procédé selon la revendication 1, caractérisé en ce que le matériau de revêtement pour skis (4) en forme de bande et portant une impression à l'aide de colorants thermodiffusibles, est un matériau de revêtement pour skis portant d'une impression obtenue par un procédé d'impression flexographique.

4. Procédé selon la revendication 1, caractérisé en ce que le matériau de revêtement pour skis (4) en forme de bande et portant d'une impression à l'aide de colorants thermodiffusibles, est un matériau de revêtement pour skis portant une impression obtenue par un procédé impression en taille douce.

5. Procédé selon l'une des revendications 1 à 4, caractérisé en ce que le matériau de revêtement pour skis (4) en forme de bande et portant d'une impression à l'aide de colorants thermodiffusibles, est chauffé dans la zone de chauffage (1) par un rayonnement infra-rouge.

6. Procédé selon l'une des revendications 1 à 5, caractérisé en ce que le matériau de revêtement pour skis (4) en forme de bande et portant d'une impression à l'aide de colorants thermodiffusibles, est chauffé entre 10 et 25 secondes, de préférence entre 13 et 20 secondes.

7. Procédé selon l'une des revendications 1 à 6, caractérisé en ce que le matériau de revêtement pour skis (4) en forme de bande et portant une impression à l'aide de colorants thermodiffusibles est refroidi à une température de 10 à 20°C, dans la zone de réfroidissement (2, 2') qui est constituée au moins en partie par un dispositif de calibrage réfrigéré,.

8. Procédé selon l'une des revendications 1 à 7, caractérisé en ce que la durée de séjour dans la zone réfroidissement (2, 2') du matériau de revêtement pour skis (4) en forme de bande et portant d'une impression à l'aide des colorants thermodiffusibles, est de 8 à 30 secondes, de préférence de 10 à 25 secondes.

9. Application d'un matériau de revêtement pour skis, en forme de bande et fabriqué selon l'une quelconque des revendications 1 à 8, à la fabrication de skis alpins.

10. Application d'un matériau de revêtement pour skis, en forme de bande et fabriqué selon l'une quelconque des revendications 1 à 8, à la fabrication de skis de fond ou de randonnée.

11. Application d'un matériau de revêtement pour skis, en forme de bande et fabriqué selon l'une quelconque des revendications 1 à 8, à la fabrication de planches à neige ou "snow-boards".
